# FASCICULE DE BREVET EUROPEEN

(11) **EP 0 297 982 B1**
(45) Date de publication et mention de la délivrance du brevet: **16.12.1992**
(21) Numéro de dépôt: 88401677.5
(22) Date de dépôt: 30.06.1988
(51) Int. Cl.: C25D 15/02

(54) **Procédé de codéposition électrolytique d'une matrice nickel-cobalt et de particules céramiques et revêtement obtenu**
Verfahren zur galvanischen Abscheidung einer Nickel-Kobalt-Matrix mit keramischen Partikeln und dadurch erhaltene Dispersions-Beschichtung
Process for electolytically codepositing a nickel-cobalt matrix with ceramic particles, and coating thus obtained

(30) Priorité: 01.07.1987 FR 8709289
(43) Date de publication de la demande: 04.01.1989
(73) Titulaire: SOCIETE NATIONALE D'ETUDE ET DE CONSTRUCTION DE MOTEURS D'AVIATION, "S.N.E.C.M.A.", F-75015 Paris (FR)
(72) Inventeur: Martinou, Robert Lucien, F-94360 Bry Sur Marne (FR); Ruimi, Michel Meyer, F-75019 Paris (FR)
(74) Mandataire: Moinat, François

(56) Documents cités:
- DE-B- 1 533 441
- US-A- 4 613 388

## Description

L'invention concerne un procédé de protection contre l'oxydation et l'érosion par frottement de pièces utilisées jusqu'à 600°C réalisées en acier alliés ou en superalliage à base nickel.

Les assemblages de pièces de turbomachines fonctionnent, fréquemment, sans lubrification conventionnelle par circuits d'huile ou de graissage.

Ces divers assemblages tels que les emmanchements d'aubes de compresseurs dans les alvéoles de disques, les cannelures d'arbre principal, les passages des tirants de disques, les axes de suspension, les articulations, ou encore les amortisseurs de disque compresseur HP sont le site de contacts locaux entre pièces souvent associés à de très petits déplacements et à des usures par microdébattements (grippage). Il existe par ailleurs un nombre de cas d'usure provoqués par des déplacements relatifs importants.

Ces phénomènes peuvent être générateurs de fissures de fatigue et conduire à la rupture prématurée de pièces.

En outre, dans les veines de compresseur un type de dégradation assez particulier et tout aussi pénalisant est observé : la dégradation par érosion.

Tous les types d'usure évoqués provoquent la détérioration des surfaces ou/et des modifications de cotes dans les assemblages des aubes au niveau des sommets, des bords d'attaque et des bords de fuite, avec pour incidences pratiques de réduire la durée de vie des aubes et de provoquer des pertes de rendement notables du compresseur HP. Cette sensibilité est liée aux matériaux constituant les aubages, principalement les pièces mobiles.

Ainsi des études effectuées sur des compresseurs HP en fonctionnement ont montré qu'au bout de 3000 cycles de vol de 3 heures et 30 minutes, des pertes de rendement importantes, allant jusqu'à 14% de perte de débit, étaient dûes aux facteurs ci-dessus évoqués notamment par usure des sommets d'aubes et érosion des aubages.

Certains remèdes peuvent être apportés aux problèmes d'usure à sec par microdébattements en employant des matériaux massifs comme les aciers à haute teneur en carbone tels que le Z100 CD 17 (norme AFNOR - acier comportant 1% C, 17% Cr et 0,5% Mo) de dureté élevée à froid ou les alliages base cobalt forgés, coulés ou rapportés par fusion. Des revêtements projetés au plasma comme les carbures de tungstène à 17% de cobalt, les carbures de chrome, les alliages base cobalt sont utilisables mais ne sont applicables qu'en couple homogène, afin d'obtenir des coefficients de frottement suffisamment faibles.

Le recours à des revêtements électrolytiques de cobalt et de 30% environ de carbure de chrome indiqué dans le document FR-A-2-412 626 permet d'améliorer le comportement en frottement à sec dans un domaine de température compris entre 300° et 750°C.

Toutefois les procédés énumérés plus haut ne permettent pas de résoudre simultanément les problèmes d'usure par microdébattements ou par érosion.

La réalisation de revêtements par voie électrolytique est souhaitable dans de nombreux cas, par exemple :
- lorsque la géométrie des pièces à traiter est complexe, la projection de revêtements plasma peut être difficile sinon impossible (cas par exemple d'alésages de faible diamètre),
- chaque fois que l'on désirera des dépôts d'épaisseurs faibles à moyennes homogènes.
- lors du remplacement de certains revêtements projetés, qui appliqués sur des pièces en frottement, pourraient conduire à des déformations par échauffement dûes à la projection,
- suivant le type de pièces, les revêtements électrolytiques peuvent être meilleurs marchés que les revêtements plasma, donc présenter un meilleur compromis efficacité/coût,
Le document US 3 152 971 mentionne la possibilité d'un codépôt de nickel électrolytique avec des poudres du type céramique afin de réaliser un revêtement de finition satiné anti-reflet ce qui constitue un but tout différent de celui de l'invention. En outre ce document ne révèle la réalisation effective d'aucune combinaison nickel-cobalt-céramique et n'enseigne pas les moyens d'optimiser une concentration en particules céramiques homogène en tout point dans le revêtement.
L'invention porte donc sur un procédé électrolytique permettant le co-dépôt nickel-cobalt et particules céramiques donnant un composite dur ayant une bonne résistance à l'usure et à l'érosion.
La difficulté de tels co-dépôts nickel-cobalt provient du fait suivant : pour que deux ou plusieurs espèces puissent se décharger simultanément sur la cathode lors d'une électrolyse , ces espèces doivent se trouver sous des formes ioniques telles qu'elles aient des potentiels de décharge voisins au cours de la déposition, ce qui n'est pas le cas du nickel et du cobalt.
L'obtention d'un tel alliage électrolytique Ni-Co-céramique nécessite :
- le rapprochement des tensions d'équilibre des métaux présents en solution,
- l'augmentation de la surtension du métal le plus positif,
- la diminution de la surtension du métal le plus négatif.

Le document DE-A-1 533 441 décrit des généralités concernant la réalisation par électrolyse de pièces massives en nickel-cobalt, avec des particules céramiques. Un des buts de l'invention est de trouver le meilleur compromis entre toutes les conditions opératoires pour aboutir à un dépôt électrolytique efficace de nickel cobalt et d'optimiser le rapport Ni/Co lors du processus d'électrolyse afin de permettre une bonne dispersion des particules céramiques dans le revêtement final ainsi qu'une homogénéité suffisante dudit revêtement.

Ainsi, selon l'objet de l'invention, un procédé de protection contre l'oxydation et l'érosion par frottement à une température inférieure à 600°C, d'un substrat en acier allié ou en superalliage base nickel est réalisé par codéposition électrolytique d'un revêtement formé d'une matrice binaire nickel-cobalt comportant une dispersion homogène de particules céramiques M choisies dans le groupe des oxydes et des carbures comme par exemple SiC, Al2 O3 et Cr2 O3, ledit revêtement comportant une teneur massique de particules céramiques M comprise entre 3,5 % et 10 %.

Selon une particularité de l'invention, le dépôt électrolytique est effectué dans un bain en milieu sulfamate comportant une teneur totale en sels métalliques ( Ni + Co) comprise entre 70g/l et 100g/l, la concentration totale des particules M en suspension dans le bain est comprise entre 50g/l et 300g/l tandis que le rapport massique Ni/Co du bain d'électrolyse sera égal à 15, sous les conditions :
- densité de courant (ddc) comprise entre 2,5 et 15 A/dm².
- température comprise entre 50° et 54°C
- PH compris entre 3,5 et 4,5.

D'autres caractéristiques du procédé selon l'invention, et les résultats obtenus seront explicités ci-après en regard des figures annexées parmi lesquelles :
- la figure 1 montre en coupe une cuve à électrolyse du type utilisé dans le processus selon l'invention.
- la figure 2 montre l'influence du rapport Ni/Co et de la densité de courant sur la composition du revêtement,
- la figure 3 montre l'influence de la concentration en sels métalliques (Ni + Co) dans le bain sur la composition du revêtement.
- la figure 4 est une photomicrographie (grossissement 1000 fois) de la coupe d'un revêtement Nickel-Cobalt - SiC obtenu par le procédé décrit dans l'invention,
- la figure 5 est une vue similaire d'un revêtement Nickel-Cobalt + Cr2 O3 selon l'invention,
- la figure 5a est également une coupe d'un revêtement Nickel-Cobalt Al2 O3, au même grossissement,
- les figures 6a à 6h montrent des micrographies (grossissement 1000 fois) du revêtement Ni-Co-SiC pour présenter l'influence de la température et du temps de maintien à température sur la morphologie et l'oxydation du revêtement,
- les figures 7a et 7b montrent des micrographies (grossissement 5000 fois) du même revêtement à l'état brut 100h à 600°C sous air,
- les photos 8a, 8b, 9a, 9b, 10a, 10b, montrent respectivement des images X du silicium (8), du nickel (9) et du cobalt (10) respectivement à l'état brut (indice a) et après 100h à 600°C (indice b), d'un revêtement Ni-Co-SiC (grossi 5000 fois),
- les figures 11 à 13 donnent les courbes d'usure d'un revêtement Ni-Co-SiC en couples homogènes (matériaux identiques opposés l'un à l'autre) et en couples hétérogènes (matériaux différents) respectivement à 20°, 250° et 400°C pour les couples suivants :

| | |
|---|---|
| Ni-Co-SiC sur Ni-Co-SiC | (à 400°C) |
| Ni-Co-SiC sur Z12 C13 | (à 20, 250° et 400°C) |
| Ni-Co-SiC sur NC 20 K 14 | |

Les diverses expériences effectuées ont été réalisées dans une cuve d'électrolyse rectangulaire ou cylindrique telle que celle montrée à la figure 1. Si l'on s'y réfère, dans un bac 1 rempli d'eau chauffée par une résistance chauffante 2, on a disposé une cuve 3 d'électrolyse comportant des sels de Ni et Co et des particules céramiques en suspension et dont la composition sera précisée plus loin. Des anodes 4 alimentées par un générateur de courant (non représenté) étant constituées de billes de nickel S disposées dans des paniers de titane.

Un système combiné d'agitation du bain a été réalisé. En effet, les modes d'agitation simple se sont révélés peu efficaces pour maintenir la dispersion des particules au sein de l'électrolyte et pour obtenir dans le revêtement final un taux d'occlusion acceptable et reproductible.

La combinaison de plusieurs agitations appropriées a permis de maîtriser la mise en suspension des fines particules céramiques dans l'électrolyte et de ce fait leur assurer une meilleure incorporation dans la matrice métallique. Ainsi a été mise au point une installation particulière comprenant d'une part un double brassage de l'électrolyte par air comprimé 5 et par l'emploi d'un disperseur à turbine 7 tournant à haute vitesse, les essais effectués entre 1750 et 2250 tours par minute ayant montré qu'une vitesse de rotation de 2000 t/minute du disperseur 7 combinée avec le brassage à l'air était préférentielle. D'autre part les pièces 6 disposées sur la cathode ont été installées sur un mécanisme de translation "monte et baisse" à vitesse contrôlée ayant une course variable suivant la nature etla taille des pièces à revêtir.

Avant d'incorporer des particules céramiques dans le bain, celui-ci a été optimisé et pour ce faire, diverses compositions d'électrolyte ont été testées et on a retenu des bains nickel-cobalt en milieu sulfamate en raison des revêtements performants qu'ils produisent tant au point de vue des caractéristiques mécaniques que de la stabilité de composition d'alliage. De plus, contrairement aux autres bains couramment utilisés (au chlorure, à l'acétate ou au pyrophosphate), ils procurent des revêtements à faibles contraintes internes tout en acceptant des vitesses de déposition élevées.

Les bains utilisés comprenaient :
- des constituants primaires
   . le sulfamate de nickel, source d'ions Ni⁺⁺ indispensable au revêtement de nickel ;
   . le sulfamate de cobalt, source d'ions Co⁺⁺ permettant le dépôt simultané avec le nickel,
   . l'acide borique, agent tampon utilisé pour maintenir constant le pH au sein du bain et à l'interface cathode-solution,
   . le chlorure de nickel (en concentration maximale 10 g/l), car bien qu'étant à l'origine de contraintes internes, il favorise la corrosion des anodes, donc l'augmentation du rendement cathodique du bain et en variante,
   . le bromure de nickel qui peut être employé à la place du chlorure de nickel, si le bain contient peu de cobalt (1,5 g/l) ; mais crée un risque de passivation anodique si la teneur en cobalt dans le bain est élevée.
- des constituants secondaires (agents d'addition) :
   . des produits mouillants (tensio-actifs et/ou surfactants) qui accélèrent le départ des bulles d'hydrogène à la surface des pièces et permettent d'éviter la formation de piqûres dans le revêtement,
   . des produits nivellants qui diminuent la présence de fortes excroissances aux densités de courant cathodiques élevées,
- des produits réducteur de tensions internes.

9 combinaisons ont été essayées, correspondant à des rapports Ni/Co égaux respectivement à 5,15 et 20 soit une teneur en cobalt en solution de l'ordre de 16,6 - 6,2 et 4,3 % et à des teneurs massiques de sel métalliques Ni + Co égales respectivement à 75 g/l (concentration en normalité 2,54 N), 87,5 g/l (concentration 2,96 N) et 100 g/l (concentration 3,40 N). Ces 9 compositions de bains sulfamate sont détaillées dans le tableau 1.

Les conditions de montage des bains utilisés ont été réalisées selon la séquence suivante :
- mettre dans la cuve la moitié du volume d'eau déionisée nécessaire,
- ajouter le volume de nickel sulfamate calculé à partir des solutions concentrées réceptionnées,
- chauffer la solution à 40 - 45°C et agiter constamment.
- ajouter la quantité de chlorure de nickel par petites quantités et agiter la solution jusqu'à dissolution complète,
- ajouter l'acide borique peu à peu, (il est recommandé de dissoudre l'acide borique dans une solution d'eau déionisée chauffée à 65-70°C pour accélérer cette opération),
- ajouter le volume de sulfamate de cobalt requis et homogénéiser la solution ,
- traiter la solution au charbon actif pour éliminer les impuretés organiques, la durée du traitement est de 3 heures.
- filtrer la solution,
- ajuster le pH avec une solution d'acide sulfamique diluée à 10% en masse,
- amener au volume requis avec de l'eau déionisée,
- ajouter l'agent mouillant (lauryl-sulfate de sodium).

L'évolution de l'élément cobalt dans l'alliage nickel-cobalt formé a pu être suivie sur toute une gamme de densités de courants en tenant compte de paramètres variables comme le rapport Ni/Co et la concentration totale en sels métalliques (Ni + Co).

Les analyses effectuées par spectrométrie d'émission plasma (ICP) sur les échantillons ayant reçu un revêtement électrolytique dans les 9 bains C à K (voir Tableau 1), ont permis de sélectionner quatre compositions d'alliages (23 ± 3, 42 ± 4, 64 ± 2 et 72 ± 2% de cobalt) en vue de les caractériser en structure, dureté et niveau de contrainte interne et ces derniers tests ont conduit à ne retenir que les revêtements à 29 et 42% de cobalt correspondant aux bains F et G. Le revêtement à 29% Co a été choisi pour ses faibles contraintes internes (environ 100 MPa), celui à 42% de Co pour sa dureté élevée (550HV).

Les essais de caractérisation ont montré que l'alliage à 29% de Co est légèrement supérieur au nickel pur et à l'alliage à 42% dans les domaines de la résistance à l'usure à 20°C en couples hétérogènes, de la résistance à l'abrasion et de la tenue à l'érosion sous faibles angles d'impact.

Pour ces raisons, le revêtement final souhaité, incorporant des particules céramiques, a été choisi comme la matrice binaire nickel-cobalt à 29% de cobalt.

Toutefois, pour obtenir cette valeur finale en cobalt compte-tenu de la présence des particules céramiques M dans le bain, le rapport Ni/Co a été choisi égal à 15 et la teneur totale (Ni + Co) égale à 87,5 g/l (bain G du tableau 1), pour aboutir à la concentration en cobalt désirée.

Ces paramètres de codéposition Ni-Co ayant été optimisés, l'incorporation de poudres céramiques M de trois sortes a été testée dans les bains d'électrolyte. Ainsi ont été utilisés le carbure de silicium SiC, Cr2 O3 et l'alumine Al2 O3.

Dans les trois cas, la teneur massique des particules céramiques M en suspension dans l'électrolyte a été retenue dans la gamme comprise entre 70 et 150 g/l.

Les nombreux essais effectués ont montré que l'homogénéité de la dispersion des particules céramique dans le revêtement obtenu était satisfaisante avec une granulométrie de la poudre M comprise entre 1 et 5 micromètres, comme le confirment les photomicrographies des figures 5 à 7.

On a constaté également que, avant addition des particules céramiques dans les bains d'électrolyse et en particulier avec SiC et Al2 O3, il est important d'éliminer toute trace d'impuretés métalliques gênantes (par exemple le fer) et, pour ce faire, on prévoit dans l'invention de soumettre les poudres céramiques à une opération préalable de décontamination par lavage acide en milieu chlorhydrique.

Les essais effectués avec les trois types de céramiques précitées ont été accomplis avec les paramètres d'électrolyse suivants :
- densité de courant (ddc) comprise entre 2,5 et 15 A/dm2
- température comprise entre 50 et 54°C,
- pH compris entre 3,5 et 4,5.

La détermination de ces paramètres a été dictée par les raisons suivantes :
Le choix d'une température particulière réside dans le fait que l'intérêt fondamental d'une élévation de température est d'accroître le maximum admissible de densité de courant en vue d'obtenir des vitesses de réactions électrochimiques et de diffusion élevées. Cependant, on observe des problèmes au niveau de la vitesse de transport des particules, ce qui peut diminuer le taux d'occlusion.

Dans un domaine de températures compris entre 20 et 60°C, le taux d'incorporation des particules Al2 O3 ou de SiC reste constant, mais celui de Cr3 C2 croît avec la température.

La densité de courant est un paramètre important qui dépend de la concentration molaire de l'électrolyte et de la température du bain. Lors de la formation d'un revêtement la densité de courant conditionne sa vitesse de déposition, sa structure, sa répartition...
En ce qui concerne les revêtements composites, la quantité de particules incorporées est en relation directe avec la densité de courant appliquée. Ainsi le pourcentage global de particules occluses diminue avec l'augmentation de la densité de courant et, c'est pourquoi il est préférable de travailler à basse densité de courant (5A/dm2) pour augmenter le taux de particules dans la matrice métallique étant donné que la vitesse des ions métalliques est supérieure à la vitesse d'adsorption des particules.

Cette observation est vérifiée notamment dans le cas d'incorporation de particules Al2 O3 et celles de SiC. Plus précisément dans le cas où les particules céramiques sont respectivement SiC, Al2 O3, Cr2 O3 , les paramètres précédents ont été choisis aux valeurs suivantes :

| | SiC | Al2 O3 | Cr2 O3 |
|---|---|---|---|
| ddc = | 5 A/dm2 | 5 A/dm2 | 3 A/dm2 |
| Température | 52°± 2°C | 52°± 2°C | 52°C± 2°C |
| pH = | 4 ± 0,2 | 4± 0,2 | 4± 0,2 |

et les revêtements obtenus avaient pour compositions pondérales :
66 ± 2% Ni, 30 ± 2% Co, 4 ± 2% SiC.
63 ± 3% Ni, 32 ± 2% Co, 4,5 ± 0,5 Al2 O3
58 ± 3% Ni, 33 ± 3% Co, 9 ± 1% Cr2 O3

Les revêtements précités ont été déposés sur deux types de substrats, un acier allié à haute résistance Z 85 W CD V6 (Norme AFNOR - acier comportant 0,85% C + 6% W + 5% Cr + 4% Mo + 2% Va) et deux superalliages base nickel NC 19 FeNb (Norme AFNOR - alliage base Ni comportant 19% Cr + 18% Fe + 5% Nb) et NC 22 FeD (Norme AFNOR - alliage base nickel comportant 22% Cr + 19% Fe + 9% Mo).

Ces substrats sont significatifs des alliages base fer et base nickel car les revêtements selon l'invention présentent une bonne adhérence sur ces alliages et, de ce fait, tous les substrats base fer ou base nickel peuvent être aussi recouverts par les revêtements de protection selon l'invention.

Ces substrats doivent subir une préparation de surface avant de subir le revêtement électrolytique. Les gammes de préparation de surface comprenant les opérations de dégraissage, d'activation de surface sont classiques. Un bain de prénickelage contenant une teneur plus ou moins élevée en acide chlorhydrique doit être utilisé pour assurer une adhérence maximale avant d'appliquer le revêtement de nickel-cobalt-céramique sur les substrats précités.

La pièce est alors apte à recevoir le dépôt nickel-cobalt céramique indiqué plus haut.

Après formation de ce revêtement dans les conditions précitées, on peut effectuer un chromage électrolytique de faible épaisseur, par exemple comprise entre 2 et 10 micromètres afin d'augmenter la résistance à l'oxydation à chaud du revêtement Nickel-Cobalt-Céramique.

En ce qui concerne le cas particulier du revêtement Ni-Co-SiC, la consolidation des particules dans la matrice peut être améliorée par un traitement thermique ultérieur de diffusion du silicium sous gaz inerte pendant une durée comprise entre 1 heure et 3 heures à une température de 550°C à 620°C.
- Après dépot du revêtement protecteur, des examens de structure ont été effectués, les exemples donnés ici ayant été choisis dans le cas d'un revêtement Ni-Co-SiC. Les examens ont été réalisés sur état brut après revêtement et après des maintiens de 2 à 100 H à des températures variant de 400 à 600°C. Les méthodes suivantes ont été utilisées :
- microscopie optique sur état poli non attaqué
- microscopie électronique à balayage (MEB) après polissage électrolytique dans une solution sulfurique/méthane (1/7 - 0°C - 10 sec.)
- analyses en dispersion d'énergie (ADE).

A l'issue de ces examens, les points importants suivants au regard des tableaux et des planches annexées ont été retenus :
- A l'état brut (figures 6a à 6h) les particules SiC (en gris foncé) sont réparties uniformément dans le revêtement. Les examens MEB mettent en évidence le contact intime entre ces particules et la matrice métallique nickel-cobalt.
- Parallèlement l'état vieilli 100 H à 600°C a fait l'objet d'une caractéristique particulière.

Les micrographies (photos 7a et 7b) mettent en évidence un changement de coloration des particules SiC (de gris foncé en gris clair) correspondant à un appauvrissement en silicium. En effet, la microanalyse X révèle un phénomène de diffusion du silicium des particules dans la matrice métallique nickel-cobalt (photos 8 à 10).

Au cours de la préparation des échantillons, on remarque le bon accrochage des particules dans la matrice.

Pour vérifier la présence éventuelle de diffusions substrat-revêtement, des filiations de compositions des principaux éléments chimiques au moyen de microanalyse X ont été effectuées. A l'issue de ces examens, seules des diffusions des éléments chrome et fer dans la matrice nickel-cobalt ont pu être observées sur des profondeurs respectives de 10 et 20 micromètres par rapport à l'interface substrat/revêtement.
- La comparaison de différents états vieillis 100 h à 450, 500, 550 et 600°C a permis de montrer l'évolution de comportement des revêtements (photos 6b à 6h) :
- après 100 h à 450°C, on constate que le changement de coloration (gris foncé à gris clair) ne s'est pas réalisé totalement. Cependant de nombreuses particules présentent deux zones de coloration différentes : une zone gris foncé avec une teneur en silicium comparable à celle obtenue à l'état brut et une zone gris clair appauvrie en silicium.

Donc après 100 h à 450°C, la diffusion du silicium des particules vers la matrice nickel-cobalt est encore incomplète.

Les photos 6a à 6h montrent également que la profondeur oxydée en surface est liée au temps de maintien en température mais que cette couche est d'épaisseur sensiblement constante pour 100 h à 500,550 ou 600°C.
- Des essais d'usure par abrasion sur abrasimètre TABER comportant deux meules circulaires chargées d'un lest entrainées par frottement par la pièce à tester animée d'un mouvement circulaire, dont les résultats sont résumés au tableau 2, montrent que les revêtements Ni-Co-SiC présentent une excellente tenue à l'usure par abrasion, comparativement à des revêtements traditionnels Ni-Co à 29% ou à 42% de Co sans adjonction de céramique. Jusqu'à 700°C pendant 2 h le Ni-Co-SiC présente un meilleur comportement que les revêtements Ni et Ni-Co sans adjonction de céramique ;
- des essais de résistance à l'usure en frottement alterné à sec des revêtements composites selon l'invention ont été réalisés en couple homogène et en couple hétérogène. Les couples testés ont été les suivants :

| | |
|---|---|
| Ni-Co-SiC / Ni-Co-SiC | (à 400°C) |
| Ni-Co-SiC / Z12 C13 | (à 20, 250 et 400°C) |
| Ni-Co-SiC / NC 20 K14 | |

Les résultats en sont donnés aux figures 11 à 13 et montrent que, si le revêtement Ni-Co-SiC a un comportement moyen en couples homogènes, le comportement en couples hétérogènes est bon à 400°C et que ce comportement peut encore être sensiblement amélioré par une rectification préalable du revêtement.

Les essais similaires effectués avec les revêtements Ni-Co-Al2 O3 et Ni-Co-Cr2 O3 (bien que non illustrés ici), montrent des résultats équivalents avec toutefois une meilleure tenue à l'érosion pour Ni-Co-Al2 O3 et une meilleure tenue en frottement pour Ni-Co-Cr2 O3.

Le type de revêtements composites selon l'invention est intéressant car il permet en fonction du matériau antagoniste, d'obtenir un couple de frottement plus faible que ceux rencontrés avec d'autres types de revêtements protecteurs.

Il a pour autre avantage de permettre l'utilisation en frottement de couples hétérogènes de matériaux.

Ces revêtements protecteurs composites présentent donc des avantages notables et peuvent se révèler également intéressants pour la fonction étanchéité en sommet d'aubes de compresseur, où la garantie d'un jeu minimal est impérative sur le plan performances. L'étanchéité est, dans ce cas, assurée par le matériau abradable situé sur le carter partiellement usinable par l'aube en vis-à-vis. Les revêtements composites selon l'invention permettent d'assurer l'interférence aube/abradable sans usure notable. Ils permettent en effet de jouer sur la ductilité de la matrice "nickel-cobalt" et sur la fragilité/dureté du grain abrasif "particules céramiques" de façon à assurer l'usure de l'abradable par l'aube dans le rapport 90/10 et de limiter ainsi la réduction des performances du moteur.

Dans le cas où ces revêtements ont subi l'étape complémentaire de chromage électrolytique ils trouveront une utilisation privilégiée dans les pièces de frottement soumises à des températures supérieures ou égales à 400°C en atmosphère oxydante.

D'autre part, les revêtements selon l'invention, ayant subi le traitement thermique complémentaire de diffusion verront leur durée de vie en frottement notablement augmentée.

**TABLEAU 2**

| Résultats d'essais d'abrasion TABER du NiCoSiC. | | | |
|---|---|---|---|
| Traitements Thermiques/air | Variation de masse mg/4000 cycles | Indice d'usure TABER | Volume abrasé (mm3) |
| sans | 8 | 2 | 0,9 |
| 2 h 400°C | 8 | 2 | 0,9 |
| 2 h 500°C | 8 | 2 | 0,9 |
| 2 h 600°C | 9 | 2,25 | 1 |
| 100 h 600°C | 14 | 3,5 | 1,6 |
| 2 h 700°C | 12 | 3 | 1,4 |

## Revendications

1. Procédé de protection contre l'oxydation et l'érosion par frottement à une température inférieure à 600°C, d'un substrat en acier allié ou en superalliage base nickel caractérisé en ce qu'il est réalisé par codéposition électrolytique d'un revêtement formé d'une matrice binaire nickel-cobalt comportant une dispersion homogène de particules céramiques M choisies dans le groupe des oxydes et des carbures et notamment formé par SiC, Al2 O3 et Cr2 O3, ledit revêtement comportant une teneur massique de particules céramiques M comprise entre 3,5 % et 10 % ladite codéposition électrolytique étant effectuée dans un bain sulfamate comportant une teneur en sels métalliques (Ni + Co) comprise entre 70g/l et 100g/l avec un rapport massique Ni/Co du bain égal à 15, en ce que la teneur massique des particules M en suspension dans le bain est comprise entre 50g/l et 300 g/l, et en ce que le dépôt est conduit avec les paramètres suivants :
- densité de courant (ddc) comprise entre 2,5 et 15 A/dm² ;
- température comprise entre 50 et 54°C
- pH compris entre 3,5 et 4,5.

2. Procédé de protection selon la revendication 1, caractérisé en ce que la granulométrie des particules céramiques M en suspension est comprise entre 1 et 5 micromètres.

3. Procédé de protection selon l'une quelconque des revendications 1 ou 2, caractérisé en ce que avant l'introduction des particules céramiques M dans le bain électrolytique, on les soumet à une opération de décontamination par lavage acide en milieu chlorhydrique.

4. Procédé de protection selon l'une quelconque des revendications 1 à 3, caractérisé en ce que les anodes sont constituées de billes de nickel S disposées dans des paniers en titane.

5. Procédé de protection selon l'une des revendications 1 à 4, caractérisé en ce que le co-dépôt électrolytique Ni-Co-M est réalisé avec un brassage du bain d'électrolyte aux moyens combinés d'un disperseur à turbine et d'un brassage à l'air comprimé et avec un mouvement de translation "monte et baisse" de la cathode.

6. Procédé de protection selon la revendication 5, caractérisé en ce que le codépôt électrolytique est réalisé dans une cuve comportant au moins un disperseur à turbine d'axe vertical à vitesse de rotation comprise entre 1750 et 2250 t/mn ainsi qu'une arrivée d'air sous pression en fond de cuve, la pièce à revêtir soumise à une tension cathodique étant disposée entre le disperseur et l'arrivée d'air comprimée sur un bras "monte et baisse".

7. Procédé de protection selon l'une quelconque des revendications 1 à 6, caractérisée en ce qu'on effectue une étape supplémentaire de chromage électrolytique d'épaisseur comprise entre 2 et 10 micromètres.

8. Procédé de protection selon l'une quelconque des revendications 1 à 7 dans lequel les particules M sont des particules SiC, caractérisé en ce que les conditions opératoires de codépôt électrolytique sont :
- ddc = 5 A/dm2
- température = 52°C
- pH = 4

9. Procédé de protection selon la revendication 8 caractérisé en ce qu'on effectue une opération supplémentaire de traitement thermique de diffusion du silicium dans la matrice sous gaz neutre pendant une durée comprise entre 1 heure et 3 heures à une température comprise entre 550°C et 620°C.

10. Revêtement protecteur obtenu par le procédé selon l'une des revendications 8 ou 9, caractérisé en ce qu'il comporte une composition pondérale égale à
Ni : 63 ± 2%, Co = 30±2%, SiC = 4±2%.

11. Procédé de protection selon l'une quelconque des revendications 1 à 6 dans lequel les particules M sont des particules Al2 O3, caractérisé en ce que les conditions opératoires de codépôt électrolytique sont :
- ddc = 5 A/dm2
- température = 52°C
- pH = 4

12. Revêtement protecteur obtenu selon le procédé de la revendication 11, caractérisé en ce qu'il comporte une composition pondérale égale à :
Ni = 63 ± 3%, Co = 32 ± 2%, Al2 O3 = 4,5 ± 0,5%.

13. Procédé de protection selon l'une quelconque des revendications 1 à 6 dans lequel les particules M sont des particules Cr2 O3, caractérisé en ce que les conditions opératoires de codêpôt électrolytique sont :
- ddc = 3 A/dm2
- température = 52 °C
- pH = 4

14. Revêtement protecteur obtenu selon le procédé de la revendication 13, caractérisé en ce qu'il comporte une composition pondérale égale à :
Ni = 58 ± 3%, Co = 33 ± 3%, Cr2 O3 = 9 ± 1%

## Claims

1. Process for protection against the oxidation and erosion by friction at a temperature below 600°C of a substrate made of alloy steel or of nickel-based super-alloy, characterised in that it is carried out by electrolytic codeposition of a coating made up of a nickel-cobalt binary matrix containing a homogeneous dispersion of ceramic particles M which are chosen from the group of oxides and carbides and especially made up of SiC, Al₂O₃ and Cr₂O₃, the said coating comprising a mass content of ceramic particles M of between 3.5 % and 10 %, the said electrolytic codeposition being performed in a sulphamate bath comprising a metal (Ni + Co) salt content of between 70 g/l and 100 g/l with a Ni/Co mass ratio of the bath equal to 15, in that the mass content of the particles M in suspension in the bath is between 50 g/l and 300 g/l, and in that the deposition is conducted with the following parameters:
- current density (cd) of between 2.5 and 15 A/dm²;
- temperature of between 50 and 54°C
- pH of between 3.5 and 4.5.

2. Process for protection according to Claim 1, characterised in that the particle size of the ceramic particles M in suspension is between 1 and 5 micrometers.

3. Process for protection according to either of Claims 1 and 2, characterised in that before the introduction of the ceramic particles M into the electrolyte bath they are subjected to a decontamination operation by acidic washing in a hydrochloric medium.

4. Process for protection according to any one of Claims 1 to 3, characterised in that the anodes consist of nickel S beads arranged in titanium-baskets.

5. Process for protection according to one of Claims 1 to 4, characterised in that the electrolytic Ni-CO-M codeposition is carried out with stirring of the electrolyte bath by combined means of a turbine disperser and of compressed-air stirring and with a "rise and fall" translational movement of the cathode.

6. Process for protection according to Claim 5, characterised in that the electrolytic codeposition is carried out in a vessel containing at least one turbine disperser with a vertical axis at a speed of rotation of between 1750 and 2250 rev/min and a pressurised air delivery at the bottom of the vessel, the component to be coated, subjected to a cathodic voltage, being arranged between the disperser and the compressed air delivery on a "rise and fall" arm.

7. Process for protection according to any one of Claims 1 to 6, characterised in that an additional stage of electrolytic chromium plating with a thickness of between 2 and 10 micrometers is performed.

8. Process for protection according to any one of Claims 1 to 7, in which the particles M are SiC particles, characterised in that the operating conditions of electrolytic codeposition are:
- cd = 5 A/dm²
- temperature = 52°C
- pH = 4

9. Process for protection according to Claim 8, characterised in that an additional operation of thermal treatment of diffusion of silicon into the matrix is performed under a neutral gas for a period of between 1 hour and 3 hours at a temperature of between 550°C and 620°C.

10. Protective coating obtained by the process according to either of Claims 8 and 9, characterised in that it comprises a weight composition equal to
Ni : 63 ± 2 %, Co = 30 ± 2 %, SiC = 4 ± 2 %.

11. Process for protection according to any one of Claims 1 to 6, in which the particles M are Al₂O₃ particles, characterised in that the operating conditions of electrolytic codeposition are:
- cd = 5 A/dm²
- temperature = 52°C
- pH = 4.

12. Protective coating obtained according to the process of Claim 11, characterised in that it comprises a weight composition equal to:
Ni = 63 ± 3 %, Co = 32 ± 2 %, Al₂O₃ = 4.5 ± 0.5 %.

13. Process for protection according to any one of Claims 1 to 6, in which the particles M are Cr₂O₃ particles, characterised in that the operating conditions of electrolytic codeposition are:
- cd = 3 A/dm²
- temperature = 52°C
- pH = 4.

14. Protective coating obtained according to the process of Claim 13, characterised in that it comprises a weight composition equal to:
Ni = 58 ± 3 %, Co = 33 ± 3 %, Cr₂O₃ = 9 ± 1 %.

## Patentansprüche

1. Verfahren zum Schützen von Substraten aus einem Legierungsstahl oder einer Superlegierung auf Nickelbasis vor Rost und Erosion durch Reibung bei Temperaturen unterhalb 600°C,
**gekennzeichnet durch** eine galvanische Abscheidung einer Beschichtung, die aus einer Nickel-Kobalt-Matrix mit einer homogenen Dispersion von keramischen Teilchen M, ausgewählt aus der Gruppe der Oxide und Carbide, besonders SiC, Al₂O₃ und Cr₂O₃, gebildet wird, wobei die Beschichtung einen Massengehalt an den keramischen Teilchen M zwischen 3,5 % und 10 % aufweist, die Abscheidung in einem Sulfamat-Bad mit einem Gehalt an den Metallsalzen (Ni und Co) zwischen 70g/l und 100g/l bei einem Gewichtsverhältnis Ni/Co gleich 15 erfolgt, in der Badflüssigkeit der Massengehalt an den keramischen Teilchen zwischen 50g/l und 300g/l liegt und das Abscheiden unter Einhaltung der nachstehenden Parameter erfolgt:
Stromdichte (ddc) zwischen 2,5 und 15 A/dm²;
Temperatur zwischen 50 und 54°C
ph zwischen 3,5 und 4,5.

2. Verfahren zum Schützen gemäß Anspruch 1,
**dadurch gekennzeichnet,** daß die Korngrößenverteilung der keramischen Teilchen M zwischen 1 und 5 µm liegt.

3. Verfahren zum Schützen gemäß Anspruch 1 oder 2,
**dadurch gekennzeichnet,** daß man die keramischen Teilchen M vor dem Einbringen in das galvanische Bad einer Dekontaminierungsbehandlung durch eine chlorwasserstoffsaure Waschung unterwirft.

4. Verfahren zum Schützen gemäß einem der Ansprüche 1 bis 3,
**dadurch gekennzeichnet,** daß die Anoden aus auf Titankörben angeordneten Nickelkugeln S gebildet sind.

5. Verfahren zum Schützen gemäß einem der Ansprüche 1 bis 4,
**dadurch gekennzeichnet,** die galvanische Abscheidung Ni-Co-M unter Umrühren des galvanischen Bades durch gemeinsame Anwendung von einer Turbinendispergiermaschine und Einblasen von komprimierter Luft sowie unter Aufwärts- und Abwärts-Bewegung der Kathode durchgeführt wird.

6. Verfahren zum Schützen gemäß Anspruch 5,
**dadurch gekennzeichnet,** daß die galvanische Abscheidung in einem Bottich, der mindestens eine Dispergiermaschine mit vertikaler Turbinenachse mit einer Geschwindigkeit zwischen 1750 und 2250 upm und am Boden eine Einleitung für die komprimierte Luft aufweist, erfolgt und das zu überziehende, an Kathodenspannung gelegte Werkstück zwischen der Dispergiermaschine und der Lufteinleitung an einem sich aufwärts und abwärts bewegenden Arm angeordnet ist.

7. Verfahren zum Schützen gemäß einem der Ansprüche 1 bis 6,
**dadurch gekennzeichnet,** daß man als zusätzliche Stufe eine elektrolytische Chromierung in einer Dicke zwischen 2 und 10 µm durchführt.

8. Verfahren zum Schützen gemäß einem der Ansprüche 1 bis 7,
wobei die Teilchen M aus SiC bestehen,
**dadurch gekennzeichnet,** daß folgende galvanische Arbeitsbedingungen eingehalten werden:
ddc = 5 A/dm²
Temperatur = 52°C
ph = 4.

9. Verfahren zum Schützen gemäß Anspruch 8,
**dadurch gekennzeichnet,** daß zusätzlich eine thermische Silicium-Diffusionsbehandlung in der Matrix in einem neutralen Gas während einer Dauer von 1 bis 3 Stunden bei einer Temperatur zwischen 550°C und 620°C durchgeführt wird.

10. Schutzüberzug, erhalten durch das Verfahren gemäß einem der Ansprüche 8 oder 9,
**dadurch gekennzeichnet,** daß er eine gewichtsmäßige Zusammensetzung für
Ni von 63 ± 2 %, Co von 30 ± 2 % und SiC von 4 ± 2 %
aufweist.

11. Verfahren zum Schützen gemäß einem der Ansprüche 1 bis 6,
wobei die Teilchen M aus Al₂O₃ bestehen,
**dadurch gekennzeichnet,** daß folgende galvanische Arbeitsbedingungen eingehalten werden:
ddc = 5 A/dm²
Temperatur = 52°C
ph = 4.

12. Schutzüberzug, erhalten durch das Verfahren gemäß Anspruch 11,
**dadurch gekennzeichnet,** daß er folgende gewichtsmäßige Zusammensetzung für
Ni von 63 ± 3 %, Co von 32 ± 2 % und Al₂O₃ von 4,5 ± 0,5

13. Verfahren zum Schützen gemäß einem der Ansprüche 1 bis 6,
wobei die Teilchen M aus Cr₂O₃ bestehen,
**dadurch gekennzeichnet,** daß folgende galvanische Arbeitsbedingungen eingehalten werden:
ddc = 3 A/dm²
Temperatur = 52°C
ph = 4.

14. Schutzüberzug, erhalten durch das Verfahren gemäß Anspruch 13,
**dadurch gekennzeichnet,** daß er folgende gewichtsmäßige Zusammensetzung für
Ni von 58 ± 3 %, Co von 33 ± 3 % und Cr O von 9 ± 1 %
aufweist.
